# EUROPÄISCHE PATENTSCHRIFT

(11) **EP 2 044 248 B1**
(45) Veröffentlichungstag und Bekanntmachung des Hinweises auf die Patenterteilung: **13.10.2010**
(21) Anmeldenummer: 07785641.7
(22) Anmeldetag: 16.07.2007
(51) Int. Cl.: D01F 2/00, D01F 2/10, D01F 1/10

(54) **VERFAHREN ZUR STABILISIERUNG DER SPINNLÖSUNG BEI DER HERSTELLUNG VON CELLULOSISCHEN VERBUNDFORMKÖRPERN**
METHOD FOR STABILISING THE SPINNING SOLUTION ON PRODUCTION OF CELLULOSE COMPOSITE MOULDED BODIES
PROCÉDÉ DE STABILISATION DE LA SOLUTION DE FILAGE LORS DE LA FABRICATION DE CORPS MOULÉS COMPOSITES CELLULOSIQUES

(30) Priorität: 18.07.2006 DE 102006033591
(43) Veröffentlichungstag der Anmeldung: 08.04.2009
(73) Patentinhaber: Ostthüringische Materialprüfgesellschaft für Textil und Kunststoffe mbH, 07407 Rudolstadt (DE)
(72) Erfinder: KOLBE, Axel, 07924 Neuendorf bei Schleiz (DE); MARKWITZ, Hardy, 07407 Rudolstadt (DE); WENDLER, Frank, 07747 Jena (DE); MOOZ, Michael, 07318 Vollkmannsdorf (DE)
(74) Vertreter: Plate, Jürgen
(86) Internationale Anmeldenummer: PCT/DE2007/001270
(87) Internationale Veröffentlichungsnummer: WO 2008/009273

(56) Entgegenhaltungen:
- EP-A2- 0 905 289
- WO-A-02/20885
- WO-A-2004/081267
- WO-A-2005/007946
- DE-A1- 10 053 359

## Beschreibung

Die Erfindung betrifft ein Verfahren zur Stabilisierung der Spinnlösung zur Herstellung von cellulosischen Verbundformkörpern mit verbesserten Eigenschaften nach dem Lyocell-Verfahren sowie nach dem Verfahren hergestellte Formkörper selbst.

Tertiäre Aminoxide als Lösungsmittel für Cellulose sind aus der US-A 2179 181 bekannt. Diese Aminoxide sind thermisch nicht sehr stabil. So baut z. B. N-Methylmorpholin-N-oxid zu N-Methylmorpholin, Morpholin, N-Formylmorpholin, Formaldehyd und CO₂ ab. Die Stabilität kann durch Schwermetallionen, wie z.B. Eisen oder Kupfer weiter herabgesetzt werden (Ferris et al, J. Org. Chem., 33, Seite 3493 (1968), Taeger et al, Formeln, Faserstoffe, Fertigware, 4, Seiten 14-22 (1985). Metallionen können aber auf Grund der eingesetzten Rohstoffe und der Anlagenkonstruktion nicht ausgeschlossen werden.

Durch vorgegebene Rahmenbedingungen ist die Herstellung und Verformung von Aminoxid-Celluloselösungen, die bei Temperaturen von 90-130°C erfolgt, nicht ohne Risiko, d.h. es können unkontrollierbare exotherme Reaktionen, die von Zusatzstoffen und Reaktionsprodukten und den Umgebungsbedingungen bestimmt werden, ablaufen. Besonders kritisch sind dabei solche Prozesse, die in einem hinreichend großen Volumen unter adiabatischen Bedingungen ablaufen und zu einem Wärmestau führen können. Dieser Systemzustand kann punktuell zum vollständigen Abbau von Aminoxid, teilweisen Abbau von Cellulose und zu teilweise gasförmigen Reaktionsprodukten führen. Das Resultat kann ein unkontrollierbarer Druckanstieg sein, der die Anlage beschädigen kann.

Die Stabilität verändert sich auch, wenn Additive zugemischt werden, die die Eigenschaften der Formkörper modifizieren sollen. So wurde bei der Herstellung einer Ionenaustauschfaser (DE-A 103 15 749) der Spinnlösung ein schwach saurer Ionentauscher zugesetzt. Die thermische Stabilität dieser Lösung war deutlich geringer als die einer nicht modifizierten Lösung. Eine ähnliche Beobachtung wurde bei der Herstellung einer mit Aktivkohle modifizierten Faser gemacht (DE-A 100 53 359).

Neben den verfahrenstechnischen Risiken beinhaltet eine verstärkte thermische Instabilität derAminoxide auch wirtschaftliche Nachteile bei einer Kreislaufführung des Lösungsmittels. Neben dem Abbau des Aminoxids ist auch mit einem Abbau der Cellulose zu rechnen, was die Eigenschaften der Formkörper negativ beeinflußt.

In den DD-A 158 656, 218 104 und 0 229 708, der DE-A 30 34 685, den EP-A 0 111 518 und 0 670 917 sowie der WO 95/23827 wird der Zusatz von Additiven zur Stabilisierung von Spinnlösungen vorgeschlagen. Diese Stabilisierungsansätze beziehen sich ausschließlich auf Spinnlösungen, die keine zusätzlichen Additive zur Modifizierung der Formkörper enthalten.

In den Schriften DE-A 103 31 342 WO 2005-007946 und WO 02/20885 werden Stabilisierungskonzepte für Spinnlösungen, die neben Aminoxid und Cellulose Funktionsadditive für den zu bildenden Formkörper enthalten, beschrieben.

Eine Zudosierung von in geeigneter Weise vorbehandelten Additiven (Pigmente) in eine verformbare Spinnlösung cellulosischer Derivate (Ether, Ester) mit anschließender Homogenisierung und Formung wird in der GB-A 374 356 beschrieben.

In der WO 2005/007946 A ist ein Weg zur Stabilisierung von Cellulose/NMMO-Spinnlösungen aufgezeigt, die Additive enthalten. Erreicht wird dies durch das Vermischen mit polymergebundenen Stabilisatoren. Die Stabilisatoren sollen in der Spinnlösung etwa enthaltene Metallionen binden. Zusätzlich können noch andere Komplexbildner, wie Gallussäurepropylester, EDTA-Dikaliumsalz oder organische Basen, wie Hydroxylamin oder Benzylamin zugegeben werden. In der Spinnlösung werden nur solche Additive eingesetzt, die chemisch weitestgehend inert sind und keine Zersetzung der NMMO/Cellulose-Spinnlösung bewirken. Konkret genannt sind schwach saure Ionenaustauscher, Superabsorber sowie Aktivkohle-Absorber.

Gegenstand der WO 2004/081267 A ist ein Verfahren zur Herstellung von modifizierten Cellulosefasern nach der Lyocell-Methode. Als modifizierende Additive genannt sind Titandioxid-Partikel, organische oder anorganische Farbstoffe. Wie die Bespiele zeigen, werden die Additive zugegeben, bevor die eigentliche Spinnlösung durch Abziehen von Wasser aus dem wäßrigen NMMO bei vermindertem Druck erzeugt wird. Die Additive werden dadurch der gleichen thermischen Belastungen ausgesetzt wie die anderen Bestandteile der Spinnlösung.

Auch gemäß der WO 02/20885 A werden die Additive mit der Zellstoff/NMMO-Maische vermischt bevor die eigentliche Spinnlösung hergestellt wird.

Die DE 100 53 359 A1 betrifft ein Verfahren zur Herstellung von Cellulose-Formkörpern, insbesondere von Cellulosefasern, mit neutraladsorbierenden Eigenschaften nach dem NMMO-Prozeß. Der Neutraladsorber besteht bevorzugt aus Aktivkohle-Partikeln. Es können auch Molekularsiebe oder Polymeradsorber eingesetzt werden. Die Neutraladsorber können mit einer bereits gebildeten Cellulose/NMMO-Monohydrat-Lösung vermischt werden. In einer weiteren Ausführungsform wird zunächst eine Mischung aus Aminoxid, Cellulose und Wasser hergestellt und mit einer Suspension des Neutraladsorbers in Wasser oderwasserhaltigem Aminoxid vermischt. Aus der resultierenden Mischung wird Wasser abgezogen, bis eine Cellulose-Spinnlösung erhalten wird.

In der EP 0 905 289 A2 sind Cellulosefasern mit antibakteriellen Eigenschaften offenbart. Die antibakteriellen Eigenschaften rühren aus einem partikelförmigen silberhaltigen Mittel her, das in die Cellulosefasern eingearbeitet ist. Die Herstellung der Fasern kann nach einem Aminoxid-Verfahren erfolgen. Als Aminoxid wird konkret N,N-Dimethyl-cyclohexylamin-N-oxid oder N,N-Dimethylethanolamin-N-oxid eingesetzt.

In der DE-A 101 40 772 ist ein Verfahren zur Entfernung von Schwermetallen unter Verwendung eines nach dem Lyocell-Verfahren hergestellten cellulosischen Formkörpers offenbart. Die zur Herstellung der Formkörper eingesetzte Aminoxid/Cellulose-Lösung enthält Zusätze, die Schwermetalle adsorbieren. Insbesondere sind das Materialien aus Meerespflanzen oder Meerestieren, beispielsweise aus Schalen von Krabben, Muscheln, Hummern oder Garnelen. Soweit dieses Material besonders empfindlich ist, kann es über eine Injektionsstelle direkt vor der Spinndüse oder dem Extrusionswerkzeug zugeführt werden.

Für kritische Additive, wie Aktivkohle aus Naturprodukten, Ruße und Ferrite, reichen die bisherigen Lösungsansätze nicht aus, um die Spinnlösung unter kontrollierbaren Bedingungen sicher und wirtschaftlich verformen zu können.

Aufgabe der Erfindung war es deshalb, ein Verfahren bereitzustellen, das es erlaubt, sowohl aktive, den Spinnprozess negativ beeinflussende Materialien als auch in der Spinnlösung instabile Materialien in cellulosische Formkörperzu inkorporieren. Das Risiko des Auftretens eines Wärmestaus in der Form- oder Spinnlösung soll darin minimiert sein. Zugleich sollen sich Cellulose-Formkörper mit hinreichend hohem Polymerisationsgrad erspinnen lassen, die ausgezeichnete funktionelle Eigenschaften aufweisen. Schließlich soll der Abbau des Aminoxid gering gehalten werden.

Gelöst wurde die Aufgabe durch ein Verfahren zur Stabilisierung der Spinnlösung zur Herstellung von cellulosischen Funktionspartikel-Verbundformkörpern mitverbesserten Eigenschaften nach dem Lyocell-Verfahren, das dadurch gekennzeichnet ist, dass aktive Partikel, die das Verfahren negativ beeinflussen oder instabil machen, in einem separaten Vorratsbehälter bei Temperaturen von weniger als 80 °C in Aminoxid suspendiert werden, wobei das Aminoxid N-Methyl-morpholin-N-oxid oder dessen Monohydrat ist, diese Suspension gegen eine Zersetzung stabilisiert, bei weniger als 65 °C in einem Vorratsbehälter gelagert, mit der Cellulosespinnlösung zusammengeführt und anschließend zu Formkörpern verformt wird, wobei die Suspension der aktiven Partikel aus dem Vorratsbehälter der kontinuierlichen turbulenten Vermischung mit weiteren viskosen Celluloselösungen in einem Aminoxid zugeführt wird und dann das Modul zur Formgebung passiert, mit der Maßgabe, daß die Suspension und Cellulosespinnlösung und/oder die weiteren viskosen Celluloselösungen unmittelbar vor dem Ort der Formgebung vereinigt und homogenisiert werden.

Als Aminoxid wird N-Methyl-morpholin-N-oxid (NMMO) eingesetzt, das gegebenenfalls wasserhaltig ist.

Bevorzugt wird die Suspension der aktiven Partikel in dem Aminoxid aus dem Vorratsbehälter über eine beheizbare Rohrleitung und eine Einrichtung zur kontinuierlichen Förderung der aktiven Suspension der kontinuierlichen turbulenten Vermischung mit weiteren viskosen Stoffströmen, insbesondere Celluloselösungen in einem Aminoxid, zugeführt. Die Suspension passiert dann das Modul zur Formgebung.

In einer bevorzugten Ausführungsform wird die Suspension der aktiven Partikel mit N-Methyl-morpholin-N-oxid mit einem Wassergehalt von maximal 25% hergestellt.

Das erfindungsgemäße Verfahren eignet sich besonders gut für Aktivkohle nativen Ursprungs (vorzugsweise Kokosnussschalenkohle), Ruße, Ionenaustauscher-partikel und Kohlenstoffnanotubes. Vorzugsweise werden Partikel aus den genannten Materialien mit einer mittleren Korngröße von unter 15 µm (d99) eingesetzt, speziell Aktivkohle- oder Ionenaustauscher-Partikel. Die funktionellen Eigenschaften der Formkörper, die nach diesem Verfahren hergestellt wurden, sind besonders gut ausgeprägt. So zeigt sich bei der Zugabe von Aktivkohle-partikeln im Vergleich zum traditionellen Verfahren, wo Aktivkohle bereits bei der Herstellung der Spinnlösung zugesetzt wird, eine um das Doppelte erhöhte Sorptionsleistung der hergestellten Formkörper. Bei Zugabe von 48% Leitruß ^{®}Printex L zur Cellulosespinnlösung konnte der Durchgangswiderstand der getemperten Formkörper bei getrennten Stoffströmen und Vermischung mittels dynamischem Mischer auf 1,62 Ohm cm gesenkt werden, während der Durchgangswiderstand bei gleicher Menge Leitruß Printex L bei getemperten Formkörpern, hergestellt nach dem klassischen Verfahren, noch 11,35 Ohm cm betrug.

Die spinnfähige Formmasse mit den inkorporierten Funktionsmaterialien wird erfindungsgemäß aus zwei unterschiedlichen Stoffströmen gebildet, die getrennt hergestellt, stabilisiert und gelagert werden und erst unmittelbar vor dem Modul zur Formgebung, z.B. einem Spinnbalken, zusammengeführt werden, d.h. die Stoffströme werden erst unmittelbar vor dem Ort der Formgebung vereinigt und homogenisiert.

Der erste Stoffstrom besteht aus einer Lösung von Cellulose in einem gegebenenfalls wasserhaltigen Aminoxid, vorzugsweise N-Methylmorpholin-N-oxid. Der zweite Stoffstrom besteht aus einem Gemisch aus Aminoxid, bevorzugt N-Methylmorpholin-N-oxid, partikulären Funktionsmaterialien, flüssigen und festen Additiven sowie Wasser.

Die kontinuierlich geförderte aktive Suspension mit dem Additiv und die weiteren viskosen Stoffströme, insbesondere Celluloselösungen in einem Aminoxid, werden einer kontinuierlichen turbulenten Vermischung bevorzugt in einem dynamischen Mischer zugeführt. Der dynamische Mischer wird eingesetzt, um Materialien mit sehr kurzen Topfzeiten, weit auseinander liegenden Viskositäten und extremen Mischungsverhältnissen zu verarbeiten. Zudem erhöht sich dadurch die Flexibilität des Prozesses (Umstellung auf andere Sortimente).

Überraschenderweise zeigte sich, dass zum Beispiel eine Mischung aus N-Methylmorpholin-N-oxid und Aktivkohle über einen hinreichend langen Zeitraum in einer stabilen und dosierfähigen Suspension gelagert werden kann. Dieses Verfahren ermöglicht es, auch chemisch reaktive oder katalytisch auf das Aminoxid oder das System Aminoxid/Cellulose wirkende Additive technologisch zu verarbeiten.

Die getrennte Herstellung, Stabilisierung, Zwischenlagerung sowie eine gleichmäßige und kontinuierliche Förderung eines Funktionsmateriaistoffstroms und der Cellulose-Spinnlösung und die homogene Vermischung beider Stoffströme erst kurz vor der Verformung haben das Ziel, das Risiko des Auftretens eines Wärmestaus der Form- oder Spinnlösung zu unterdrücken, Celluloseformkörper mit hinreichend hohem Polymerisationsgrad und ausgezeichneten funktionellen Eigenschaften zu erhalten sowie den Abbau des Aminoxides gering zu halten. Dabei sind die Wechselwirkungen zwischen Cellulose und Additiv zu minimieren und eine Vorratshaltung der Additivsuspension zu gewährleisten.

Aktive Funktionsadditive, z.B. Aktivkohle oder Ruß in wässrigem Aminoxid, vorzugsweise N-Methylmorpholin-N-oxid oder dessen Monohydrat, werden getrennt von der Spinnlösung suspendiert und stabilisiert und erst kurz vor dem Formgebungswerkzeug mit der Cellulose-Spinnlösung zusammengeführt. Diese Suspension ist im Vergleich zur Lösung von Cellulose in Aminoxid bei deutlich niedrigeren Temperaturen herstellbar und lagerfähig. Überraschenderweise zeigte sich, dass bei für das System Aminoxid/Cellulose/Funktionsadditiv/Wasser nicht ausreichenden Stabilisierungsbedingungen im System Aminoxid/Wasser/Funktionsadditiv eine Stabilisierung über viele Stunden bei Temperaturen von weniger als 65°C möglich ist. Daraus ergibt sich das Konzept, die Suspension aus Funktionsadditiv in Aminoxid zunächst in einem Vorratsbehälter herzustellen und zu stabilisieren. Die Suspension der aktiven Partikel kann stabilisiert werden, indem man sie mit Hydroxylamin und Propylgallat versetzt, um die Lagerfähigkeit durch Verringerung des Abbaus von N-Methylmorpholin-N-oxid heraufzusetzen. Eine andere Möglichkeit der Stabilisierung der Suspension erfolgt durch die Zugabe von Hydroxiden, wie Natriumhydroxid, und metallionenbindenden Stabilisatoren (chelatbildende Iminodiessigsäure oder deren Alkalisalze an ein Styrol-Divinylbenzol-Copolymer gebunden) und aldehydbindenden Stabilisatoren (Benzylamin an ein Styrol-Divinylbenzol-Copolymer gebunden). Aus diesem Behälter wird die kühle Suspension über eine beheizte kurze Rohrleitung gefördert und dabei die Temperatur der Verarbeitungstemperatur der Celluloselösung angeglichen. Dieser Prozess kann innerhalb von 0-10 min erfolgen. Erst kurz vor der Formgebung ist es notwendig, die Stoffströme Celluloselösung und Funktionsadditivsuspension miteinander zu vereinen. Zu diesem Zweck wird vorzugsweise ein dynamischer Mischer verwendet, der die Funktionsadditivsuspension aus dem Seitenstrom und die Celluloselösung zur eigentlichen Spinn- und Formmasse vereinigt. Diese Formmasse wird sofort versponnen.

Gegenstand der Erfindung sind schließlich auch die nach dem erfindungsgemäßen Verfahren hergestellten cellulosischen Verbundformkörper selbst.

An den nachfolgend aufgeführten Beispielen wird die Erfindung näher beschrieben. Die angewandten Prüfmethoden zur Beurteilung der thermischen Stabilität von Cellulloselösungen werden im Folgenden kurz angeführt. Als Bewertungskriterien werden die Onset-Temperatur und die dynamische Analyse von Druck, Temperatur und Zeit verwendet.

### Dynamische Viskosität

Die Dynamische Viskosität (Nullscherviskosität) wurde mit dem Rheometer "Rheostress 100" mit der Temperiereinrichtung TC 500 der Fa. Haake (Bezugstemperatur 85°C) gemessen. Die Messungen wurden unmittelbar nach Herstellung der Form- oder Spinnlösung durchgeführt.

### Reaktionskalorimeter (Miniautoklav)

Die Prüfungen auf beschleunigte exotherme Zersetzungsreaktionen wurden mit dem Sicherheitskalorimeter "RADEX" der Fa. System Technik Deutschland GmbH durchgeführt. In einem verschlossenen Stahlgefäß (Prüfdruck 100 bar, Berstscheibe) wurden 2 g der Form- oder Spinnlösung eingewogen. Temperatur- und Druckverlauf wurden über zwei Messmodi verfolgt.

### 1. Dynamisch

Die Probe wurde mit einer Heizrate von 0,75 K/min von Raumtemperatur bis auf 300°C aufgeheizt. Zur Beurteilung der Stabilität der Proben wurde die niedrigste Temperatur (Onset-Temperatur; Tₒₙ) ermittelt, bei der die zu prüfende Substanz einen signifikanten Druckanstieg dp/dt zeigte.

### 2. Isoperibol

Im *isoperibolen Stufenexperiment* wurde mit 2 K/min auf eine definierte Umgebungstemperatur aufgeheizt und dann über 12 Stunden bei dieser Temperatur gehalten. Anschließend wurde die Temperatur um 10 K erhöht und wieder für 12 Stunden gehalten. Es wurde mit den Stufen 50, 60, 70, 80, 90 und 100 °C gearbeitet. Neben der Temperatur wurde der Druckverlauf registriert.

Die Onset-Temperatur zeigt den Beginn der Zersetzung der Spinnlösung an. In den genannten Fällen sank die Onset-Temperatur um ca. 20°C auf ca. 130°C. Bei der Untersuchung des Einflusses von Temperatur und Zeit wurde eine im Vergleich zu unmodifizierten Spinnlösungen deutlich verkürzte Zeitspanne gemessen, um bei 130°C einen Druckanstieg zu registrieren.

### Beispiel 1

*Spinnlösung:* In den Reaktionsbehälter der Minipilotanlage wurden 1510,9 g 50,5%-iges NMMO (N-Methylmorpholin-N-oxid) vorgelegt und 128,8 g Fichtenzellstoff mit einer Restfeuchte von 6,9 Ma.-% und einem Polymerisationsgrad (DP) von ca. 495 zugegeben. Die Stabilisierung erfolgte mit 0,06 Ma.-% Gallussäurepropylester und 0,04 Ma.-% Natronlauge, bezogen auf die Spinnlösung. Der Reaktor wurde geschlossen und die Maische 15 Minuten bei Raumtemperatur gerührt und anschließend ein Vakuum von 30 mbar angelegt. Die Temperatur im Kneter wurde in Stufen auf 90 °C erhöht. Nach ca. 240 Minuten war der Lösevorgang beendet.

Suspension: In den Vorratsbehälter zur Seitenstromdosierung wurden 1453 g 50,5%-iges NMMO (N-Methylmorpholin-N-oxid) vorgelegt und 752 g reaktive Aktivkohle mit einer Restfeuchte von 2,2 Ma.-%, einer Oberfläche (BET) von 1222 m²/g und einer Partikelgröße von ca. 8 µm zugegeben. Zur Stabilisierung wurden jeweils 21,5 g eines metallionenbindenden Stabilisators (chelatbildende Iminodiessigsäure oder deren Alkalisalze an ein Styrol-Divinylbenzol-Copolymergebunden) und eines aldehydbindenden Stabilisators (Benzylamin an ein Styrol-Divinylbenzol-Copolymer- gebunden) eingesetzt. Der Behälter wurde geschlossen und die Suspension 15 Minuten bei Raumtemperatur gerührt und anschließend ein Vakuum von 30 mbar angelegt. Die Temperatur im Kneter wurde in Stufen auf 60°C erhöht. Nach ca. 240 Minuten war der Lagerungsversuch beendet.

Zur Prüfung der Stabilität der einzelnen Spinnlösungen und Suspensionen wurden die beschriebenen Prüfungen im Reaktionskalorimeter, die pH-Wert- und die Formaldehydmessung angewandt.

### Beispiel 2

Die Suspension 2 wurde analog Beispiel 1 hergestellt. Zur Stabilisierung wurde die doppelte Menge der polymergebundenen Stabilisatoren (jeweils 43 g) verwendet.

### Beispiel 3

Die Suspension 3 wurde analog Beispiel 1 hergestellt. Die Temperatur im Kneter wurde in Stufen nur auf 40°C erhöht.

### Beispiel 4

Die Suspension 4 wurde analog Beispiel 1 hergestellt. Zusätzlich zu den polymergebundenen Stabilisatoren wurden ca. 25 ml einer 5%-igen NaOH zugegeben.

### Beispiel 5

Die Suspension 5 wurde analog den Beispielen 1 und 4 hergestellt. Der Lagerungsversuch wurde erst nach 24 h beendet.

Tabelle 1 zeigt die Onset-Temperaturen (Tₒₙ), pH-Werte und Formaldehydkonzentrationen im Destillat der hergestellten Suspension

**Tabelle 1**

| | Beispiele | | | | |
|---|---|---|---|---|---|
| | 1 | 2 | 3 | 4 | 5 |
| Tₒₙ | 100 °C | 101 °C | 105°C | 108°C | 106°C |
| pH | 9,50 | 9,58 | 9,52 | 11,69 | 11,60 |
| HCHO | 360 mg/l | 24 mg/l | 13 mg/l | 25 mg/l | 18 mg/l |

Die nachfolgende Tabelle 2 zeigt maximale Druckanstiege (dp/dt) und Maximaldrücke (pₘₐₓ) der isoperibolen Messungen bei 50, 60, 70, 80, 90 und 100°C, jeweils 12 h für die Suspensionen der Beispiele 1-5.

Die Abbildung zeigt die isoperibolen Druckmessungen bei 50, 60, 70, 80, 90 und 100°C, jeweils 12 h für die Suspensionen der Beispiele 1-5.

**Tabelle 2**

| Temperatur | Beispiel 1 | | Beispiel 2 | | Beispiel 3 | | Beispiel 4 | | Beispiel 5 | |
|---|---|---|---|---|---|---|---|---|---|---|
| | dp/dt | pₘₐₓ | dp/dt | pₘₐₓ | dp/dt | pₘₐₓ | dp/dt | pₘₐₓ | dp/dt | pₘₐₓ |
| 50 °C | 0 | 0,61 | 0 | 0,67 | 0 | 0,61 | 0 | 0,55 | 0,0001 | 0,55 |
| 60 °C | 0,0061 | 0,79 | 0,0061 | 0,79 | 0,0046 | 0,61 | 0,0060 | 0,55 | 0 | 0,55 |
| 70 °C | 0,0073 | 1,89 | 0,0063 | 1,40 | 0,0051 | 1,04 | 0,0061 | 0,61 | 0,0061 | 0,55 |
| 80 °C | 0,0149 | 5,92 | 0,0115 | 4,33 | 0,0061 | 2,99 | 0,0064 | 0,79 | 0,0069 | 1,22 |
| 90 °C | 0,0214 | 8,42 | 0,0184 | 6,25 | 0,0089 | 3,91 | 0,0082 | 1,04 | 0,0093 | 1,59 |
| 100 °C | 0,0211 | 9,22 | 0,0170 | 7,21 | 0,0161 | 3,91 | 0,0085 | 0,85 | 0,0071 | 1,42 |
| dp/dt in [bar/min] und p in [bar] | | | | | | | | | | |

Wie aus der Tabelle 1 zu entnehmen ist, werden Onset-Temperaturen von etwas über 100°C erhalten. Die Onset-Temperatur zeigt die erste thermische Aktivität einer Substanz an. Bei einer Zersetzungstemperatur des reinen NMMO von 172°C, deuten diese geringen Onset-Temperaturen auf sehr massive Degradationseffekte hin. Die Oberflächenaktivität der Aktivkohle wirkt katalytisch auf die Zersetzung des NMMO (Wendler et al., Macromol. Mat. Eng., 2005, 290, 826-832). Mit der Anwendung der erfindungsgemäßen Stabilisierung (Beispiele 4 und 5) kann die Onset-Temperatur geringfügig zu höheren Werten verschoben werden. Der sehr hohe Wert von 360 mg/l Formaldehyd im Destillat kann dagegen sehr stark reduziert werden. Die Freisetzung von Formaldehyd wird im Zusammenhang mit der Zersetzung des NMMO-Abbaus gesehen (Rosenau et al., Prog. Polym. Sci., 2001, 26, 1763-1837).

Für die Beurteilung der Langzeitstabilität sind isoperibole Stufenexperimente aussagekräftiger, da es in Produktionsanlagen in der Regel zu technologisch bedingten Stillstandszeiten infolge Zwischenlagerung und Transport kommen kann. Daher ist es erforderlich, die thermische Stabilität der Suspensionen bei konstanten Temperaturen über längere Zeiträume zu testen.

In Tabelle 2 sind die Druckanstiege und die erreichten Maximaldrücke für Temperaturintervalle von jeweils 12 h angegeben. Die Suspensionen nach den Beispielen 1 und 2 zeigen bereits nach 24 h bei der Erhöhung der Temperatur von 60 auf 70°C markante Druckanstiege, die sich ab 80°C verstärken und ihr Maximum bei 90°C erreichen. Auch die Suspension aus Beispiel 3, die nur auf 40°C erwärmt wurde, besitzt einen ähnlichen Druckverlauf mit einem Maximalanstieg bei 90°C, jedoch liegt die Druckverlaufskurve unterhalb der aus den ersten Beispielen. Dagegen wird der Druckanstieg der Suspension aus Beispiel 4 erst bei 90°C deutlich und schwächt sich dann gleich wieder ab. Dieser geringere Druckanstieg ist Ausdruck einer geringeren Zersetzung des NMMO, entsprechend einer verbesserten thermischen Stabilität der Suspension. Wird die Suspension über 24 h gelagert (Beispiel 5), sind zwar etwas höhere Druckanstiege im Vergleich zu Beispiel 4 zu verzeichnen, jedoch mit Maximaldrücken unterhalb 2 bar. Die Abbildung zeigt den Verlauf der Messkurven.

Die Einführung von reaktiver Aktivkohle nach Beispiel 4 führte zu Fasern mit vorteilhaften Adsorptionseigenschaften mit sehr guten Aufnahmekapazitäten für organische Lösungsmittel.

## Patentansprüche

1. Verfahren zur Stabilisierung der Spinnlösung zur Herstellung von cellulosischen Verbundformkörpern mit verbesserten Eigenschaften nach dem Lyocell-Verfahren, **dadurch gekennzeichnet, dass** aktive Partikel, die das Verfahren negativ beeinflussen oder instabil machen, in einem separaten Vorratsbehälter bei Temperaturen von weniger als 80 °C in Aminoxid suspendiert werden, wobei das Aminoxid N-Methyl-morpholin-N-oxid oder dessen Monohydrat ist, diese Suspension gegen eine Zersetzung etabliert, bei weniger als 65 °C in einem Vorratsbehälter gelagert, mit der Cellulosespinnlösung zusammengeführt und anschließend zu Formkörpern verformt wird, wobei die Suspension der aktiven Partikel aus dem Vorratsbehälter der kontinuierlichen turbulenten Vermischung mit weiteren viskosen Celluloselösungen in einem Aminoxid zugeführt wird und dann das Modul zur Formgebung passiert, mit der Maßgabe, daß die Suspension und Cellulosespinnlösung und/oder die weiteren viskosen Celluloselösungen unmittelbar vor dem Ort der Formgebung vereinigt und homogenisiert werden.

2. Verfahren nach Anspruch 1, **dadurch gekennzeichnet, dass** die Suspension der aktiven Partikel aus dem Vorratsbehälter über eine beheizbare Rohrleitung und eine Einrichtung zur kontinuierlichen Förderung der aktiven Suspension der kontinuierlichen turbulenten Vermischung mit weiteren viskosen Celluloselösungen in einem Aminoxid zugeführt wird.

3. Verfahren nach Anspruch 1, **dadurch gekennzeichnet, dass** die Suspension der aktiven Partikel mit N-Methyl-morpholin-N-oxid mit einem Wassergehalt von maximal 25% hergestellt wird.

4. Verfahren nach Anspruch 1, **dadurch gekennzeichnet, dass** als aktive Partikel Aktivkohle, Ruße, Kohlenstoffnanotubes oder Ionenaustauscher verwendet werden.

5. Verfahren nach Anspruch 4, **dadurch gekennzeichnet, dass** die aktiven Partikel eine mittlere Korngröße von unter 15 µm (d99) aufweisen.

6. Verfahren nach Anspruch 4, **dadurch gekennzeichnet, dass** die Aktivkohle nativen Ursprungs ist, vorzugsweise Kokosnussschalenkohle.

7. Verfahren nach Anspruch 1, **dadurch gekennzeichnet, dass** die Lagertemperatur für die Suspension der Zusatzstoffe 50-65°C beträgt.

8. Verfahren nach Anspruch 1, **dadurch gekennzeichnet, dass** die Suspension mit Hydroxiden, metallionenbindenden Stabilisatoren und/oder aldehydbindenden Stabilisatoren versetzt wird.

9. Verfahren nach Anspruch 8, **dadurch gekennzeichnet, dass** als Hydroxid Natriumhydroxid, als metallionenbindender Stabilisator chelatbildende Iminodiessigsäure oder deren Alkalisalze, die an ein Styrol-Divinylbenzol-Copolymer gebunden sind, und als aldehyd bindender Stabilisator Benzylamin, das an ein Styrol-Divinylbenzol-Copolymer gebunden ist, eingesetzt werden.

10. Verfahren nach Anspruch 1 oder 8, **dadurch gekennzeichnet, dass** die Suspension der aktive Partikel mit Hydroxylamin und Propylgallat versetzt wird.

## Claims

1. A process for stabilizing the spinning solution for producing shaped cellulosic composite articles having improved properties by the lyocell process, **characterized in that** active particles which adversely affect or destabilize the process are suspended in amine oxide in a separate stock reservoir vessel at temperatures of less than 80 °C, wherein the amine oxide is N-methylmorpholine N-oxide or its monohydrate, this suspension is stabilized against decomposition, stored at less than 65 °C in a stock reservoir vessel, merged with the cellulose spinning solution and subsequently shaped to form shaped articles, wherein the suspension of active particles passes from the stock reservoir vessel into continuous turbulent mixing with further viscous cellulose solutions in an amine oxide and then through the shaping module, with the proviso that the suspension and cellulose spinning solution and/or the further viscous cellulose solutions are combined and homogenized directly ahead of the site of shaping.

2. The process according to claim 1 **characterized in that** the suspension of active particles passes from the stock reservoir vessel via a heatable pipe line and a device for continuous conveyance of the active suspension into continuous turbulent mixing with further viscous cellulose solutions in an amine oxide.

3. The process according to claim 1 **characterized in that** the suspension of active particles is prepared with N-methylmorpholine N-oxide having a water content of not more than 25 %.

4. The process according to claim 1 **characterized in that** activated carbon, carbon blacks, carbon nanotubes or ion exchangers are used as active particles.

5. The process according to claim 4 **characterized in that** the active particles have a median particle size of below 15 µm (d99).

6. The process according to claim 4 **characterized in that** the activated carbon is of natural origin, preferably coconut shell carbon.

7. The process according to claim 1 **characterized in that** the storage temperature for the suspension of the admixture materials is 50-65 °C.

8. The process according to claim 1 **characterized in that** the suspension is admixed with hydroxides, metal ion-binding stabilizers and/or aldehyde-binding stabilizers.

9. The process according to claim 8 **characterized in that** the hydroxide used comprises sodium hydroxide, the metal ion-binding stabilizer used comprises chelate-forming iminodiacetic acid or its alkali metal salts, which are attached to a styrene-divinylbenzene copolymer, and the aldehyde-binding stabilizer used comprises benzylamine attached to a styrene-divinylbenzene copolymer.

10. The process according to claim 1 or 8 **characterized in that** the suspension of active particles is admixed with hydroxylamine and propyl gallate.

## Revendications

1. Procédé de stabilisation de la solution de filage pour la fabrication de corps moulés composites cellulosiques présentant des caractéristiques améliorées selon le procédé lyocell, **caractérisé en ce que** des particules actives, qui influencent négativement le procédé ou le rendent instable, sont mises en suspension dans de l'oxyde d'amine dans un réservoir de stockage séparé à des températures inférieures à 80 °C, l'oxyde d'amine étant la N-méthylmorpholine-N-oxyde ou le monohydrate de celle-ci, cette suspension étant stabilisée contre la décomposition, stockée dans un réservoir de stockage à une température inférieure à 65 °C, mise en contact avec la solution de filage cellulosique et ensuite mise en forme pour fabriquer des corps moulés, sachant que la suspension de particules actives provenant du réservoir de stockage résultant du mélange turbulent continu est mise en contact avec d'autres solutions visqueuses de cellulose dans un oxyde d'amine et passe ensuite par le module de mise en forme, sous réserve que la suspension et la solution de filage cellulosique et/ou les autres solutions visqueuses de cellulose soient nettoyées et homogénéisées juste avant le lieu de la mise en forme.

2. Procédé selon la revendication 1, **caractérisé en ce que** la suspension de particules actives provenant du réservoir de stockage est mise en contact avec d'autres solutions visqueuses de cellulose dans un oxyde d'amine au moyen d'une conduite chauffante et d'un dispositif permettant l'alimentation continue de la suspension active résultant du mélange turbulent continu.

3. Procédé selon la revendication 1, **caractérisé en ce que** la suspension de particules actives est fabriquée à partir de N-méthylmorpholine-N-oxyde avec une teneur en eau maximale de 25 %.

4. Procédé selon la revendication 1, **caractérisé en ce que** l'on utilise, comme particules actives, du charbon actif, du noir de carbone, des nanotubes de carbone ou des échangeurs d'ions.

5. Procédé selon la revendication 4, **caractérisé en ce que** la dimension moyenne des particules actives est inférieure à 15 µm (d99).

6. Procédé selon la revendication 4, **caractérisé en ce que** le charbon actif est d'origine native, de préférence du charbon de coques de noix de coco.

7. Procédé selon la revendication 1, **caractérisé en ce que** la température de stockage pour la suspension d'additifs est dans la plage de 50 à 65 °C.

8. Procédé selon la revendication 1, **caractérisé en ce que** la suspension est mélangée avec des hydroxydes, des stabilisateurs formant des liaisons avec des ions métalliques et/ou des stabilisateurs formant des liaisons avec des aldéhydes.

9. Procédé selon la revendication 8, **caractérisé en ce que** l'on utilise comme hydroxyde de l'hydroxyde de sodium, comme stabilisateur formant des liaisons avec des ions métalliques des acides iminodiacétiques formant des liaisons avec des chélates ou les sels alcalins de ceux-ci qui sont liés à un copolymère styrène-divinylbenzène, comme stabilisateur formant des liaisons avec des aldéhydes une benzyle-amine qui est liée à un copolymère styrène-divinylbenzène.

10. Procédé selon la revendication 1 ou 8, **caractérisé en ce que** la suspension de particules actives est mélangée avec de l'hydroxylamine et du propylgallat.
